# EUROPÄISCHE PATENTSCHRIFT

(11) **EP 3 655 575 B1**
(45) Veröffentlichungstag und Bekanntmachung des Hinweises auf die Patenterteilung: **25.08.2021**
(21) Anmeldenummer: 19778972.0
(22) Anmeldetag: 25.09.2019
(51) Int. Cl.: D04H 1/00, D21H 17/13, D21H 25/06

(54) **PAPIERVLIESE MIT ASYMMETRISCHER SILICA-IMPRÄGNIERUNG UND VERFAHREN ZUR HERSTELLUNG DER VLIESE SOWIE DEREN VERWENDUNG**
ASYMMETRICALLY SILICA-IMPREGNATED PAPERS AND METHODS FOR PRODUCING SAID PAPERS AND USE THEREOF
PAPIERS AVEC IMPRÉGNATION DE SILICE ASYMÉTRIQUE, PROCÉDÉ DE FABRICATION DESDITS PAPIERS ET LEUR UTILISATION

(30) Priorität: 01.10.2018 DE 102018124255
(43) Veröffentlichungstag der Anmeldung: 27.05.2020
(73) Patentinhaber: Technische Universität Darmstadt, 64289 Darmstadt (DE)
(72) Erfinder: NAU, Maximilian, 64367 Mühltal (DE); BIESALSKI, Markus, 63477 Maintal (DE); HERZOG, Nicole, 63179 Obertshausen (DE); ANDRIEU-BRUNSEN, Annette, 64287 Darmstadt (DE)
(74) Vertreter: Fuchs Patentanwälte Partnerschaft mbB
(86) Internationale Anmeldenummer: PCT/EP2019/075927
(87) Internationale Veröffentlichungsnummer: WO 2020/069943

(56) Entgegenhaltungen:
- EP-A1- 1 262 586
- EP-A1- 1 944 351
- WO-A1-2016/133328
- US-A1- 2018 233 121

## Beschreibung

Die vorliegende Erfindung betrifft Papiervliese mit asymmetrischer Silica-Imprägnierung und Verfahren zu deren Herstellung sowie Verwendungen der Vliese, insbesondere im Bereich Verpackungsmaterialien.

Modifizierung von Papiervliesen zur Änderung der Oberflächeneigenschaften sind in vielfältiger Weise beschrieben worden. In der Regel sind Verbundmaterialien vorgesehen, bei denen sich eine modifizierende Schicht auf der Oberfläche des Papiervlieses befindet. Beispielsweise sind Verbundmaterialien aus Papier und Polyethylen bekannt. Diese Verbundmaterialien werden durch Laminierung der Papieroberfläche mit Polyethylenfolien erhalten. Es entstehen Schichtverbünde, die auf einer Seite oder auf beiden Seiten hydrophobe Oberflächeneigenschaften haben. Eine anisotrope Verteilung der chemischen Imprägnierung innerhalb des Papiervlieses ist mit diesen Techniken nicht zu erreichen. Außerdem lassen sich solche Verbundmaterialien nur schlecht oder gar nicht recyceln (Stichwort: Mikroplastik). Besonders nachteilig sind auch die relativ großen Materialmengen, die für z.B. eine Beschichtung benötigt werden.

Papiere können auch mit sogenannten Leimungsmitteln (beispielsweise alkylierte Ketendimere (AKD)) hydrophobisiert werden. Auch diesbezüglich wurde jedoch bislang die Einstellung eines chemischen, anisotropen Gradienten nicht beschrieben, vermutlich da die Moleküle statistisch nur mit den Funktionen auf den Fasern reagieren, nicht aber miteinander.

Eine weitere Möglichkeit der Änderung der Oberflächeneigenschaften eines Papiervlieses ist in Dubois et al. (Langmuir, 2017, 33 (1), S. 332-339) beschrieben. Es wird ein Hybridmaterial aus Papier und SiO₂ offenbart, das im Vergleich zu nicht-modifiziertem Papier deutlich hydrophobere Oberflächeneigenschaften aufweist. Ein SiO₂-Gradient ist jedoch nicht beschrieben. Die offenbarten Materialien weisen also weder Oberflächen mit unterschiedlichen Wasseraufnahmeeigenschaften noch einen vergleichsweise hydrophilen Kern auf. Dies ist vermutlich darauf zurückzuführen, dass die Vliese nach dem Aufbringen der Imprägnierungslösung zunächst für einen verhältnismäßig langen Zeitraum bei geringen Temperaturen gehalten werden, so dass sich eine gleichmäßig über die Oberfläche und das Innere des Vlieses verteilte polymere Imprägnierung ausbilden kann, bevor das Lösungsmittel in substantiellem Ausmaß abdampft. WO 2016/133328 A1 betrifft einen Vliesstoff, in dem das Vlies mit einem feinen Pulver gleichmäßig imprägniert ist, insbesondere Vlies-Gewebe, in denen das Vlies mit einem feinen Pulver mit einer Siliziumdioxidkomponente gleichmäßig imprägniert ist, und Herstellungsverfahren davon.

EP 1 944 351 A1 betrifft feuerhemmende Zusammensetzungen, insbesondere feuerhemmende Zusammensetzungen für die Imprägnierung von Materialien auf Lignozellulose-Basis, wie z.B. Wabenstrukturen aus (Recycling-)Papier, die häufig in Türen, Wänden, Möbeln und dergleichen eingesetzt werden.

EP 1 262 586 A1 betrifft Gewebe bestehend aus hitzebeständigen Fasern, dadurch gekennzeichnet, dass die Kontakte zwischen den Fasern mittels eines anorganischen Bindemittels gebunden werden.

US 2018/233121 A1 betrifft schallabsorbierende Gewebe mit verbesserter Wärmedämmung und ein Verfahren zu ihrer Herstellung, worin ein anorganisches Aerogelpulver und ein Duroplast Bindemittelharz eingesetzt werden.

Eine anisotrope Verteilung der chemischen Imprägnierung, die auch als asymmetrische Verteilung bezeichnet werden kann, wäre jedoch mit vielfältigen Vorteilen verbunden. Funktionale Beschichtungen könnten so in sehr viel niedrigeren Auftragsgewichten mit gleicher Wirkung appliziert werden. Zudem würde die gezielte Einstellung der Materialkonzentration die Erzeugung komplexerer Strukturen (z.B. Sandwich-artig gebaute Kanäle im Papier) in einem Prozessschritt mit minimaler Materialverwendung ermöglichen. Durch die anisotrope chemische Struktur ergäben sich vorteilhafte Eigenschaftsprofile in den Vliesen, beispielsweise Barrierewirkungen. Beispielsweise könnte ein Vlies erhalten werden, das von außen nicht mit Fluiden (beispielsweise Wasser) benetzt werden, wohl aber im Inneren dasselbe Fluid aufnehmen (und abgeben, weiterleiten, und so weiter...) könnte, wie auch weiter unten beschrieben.

Es ist eine Aufgabe der vorliegenden Erfindung, die Nachteile aus dem Stand der Technik zu überwinden. Insbesondere sollen Papiervliese bereitgestellt werden, die so funktionalisiert sind, dass sie im Querschnitt über chemisch anisotrope Eigenschaften verfügen. Die Vliese sollen über ein Verfahren herstellbar sein, welches es erlaubt, den Papierfasern lokalisiert hydrophobe oder hydrophile Eigenschaften zu verleihen. Das Verfahren soll einfach sein und auch ein unkompliziertes Upscaling erlauben. Außerdem sollen biokompatible Materialien im Gegensatz zu den aus dem Stand der Technik bekannten Polymerschichtungen erhalten werden. Die Verteilung von SiO₂ in Form eines Gradienten ermöglicht es, dass eine Seite des Vlieses, insbesondere des Papiers, Wasser aufnimmt und die andere Seite Wasser abweist, oder dass beide Oberflächen Wasser abweisen und nur im Inneren des Materials Wasser aufgenommen werden kann, analog einer chemischen Sandwichstruktur. Zudem kann durch Einstellung der SiO₂ Menge das Wasseraufnahmeverhalten eingestellt werden.

Die Aufgaben werden durch die Gegenstände der Patentansprüche gelöst. Die Aufgaben werden insbesondere gelöst durch ein Papiervlies mit asymmetrischer Silica-Imprägnierung, wobei das Vlies zwei Hauptoberflächen aufweist, wobei der Gewichtsanteil an SiO₂ ausgehend von zumindest einer der beiden Hauptoberflächen zum Inneren des Vlieses hin abnimmt. Die Aufgaben werden auch gelöst durch ein Verfahren zur Herstellung eines Papiervlieses der vorliegenden Erfindung mit asymmetrischer Silica-Imprägnierung umfassend die folgenden Schritte:
a) Bereitstellen eines Papiervlieses,
b) Bereitstellen einer Imprägnierungslösung, wobei die Imprägnierungslösung eine Silan-Komponente enthält,
c) Imprägnieren des Vlieses mit der Imprägnierungslösung,
d) Trocknen des Vlieses bei Temperaturen in einem Bereich von 70°C bis 190°C,
wobei zwischen dem Abschluss des Imprägnierens gemäß Schritt c) und dem Beginn des Trocknens gemäß Schritt d) ein Zeitraum von höchstens 60 Sekunden liegt.

Das von den Erfindern entwickelte Verfahren verwendet zum Aufbau der anisotropen (asymmetrischen) Imprägnierung bevorzugt lediglich eine Silan-Komponente (insbesondere Tetraethylorthosilicat (TEOS), bevorzugt vorpolymerisiert) sowie ein Papiervlies. Die Silan-Komponente kann in einem einfachen Tauchschritt in das Papier eingebracht werden. Andere Imprägnierungsverfahren sind ebenfalls möglich. Bevorzugt erfolgt das Imprägnieren des Vlieses mit der Imprägnierungslösung gemäß Schritt c) des Verfahrens mit einem Imprägnierungsverfahren, das ausgewählt ist aus der Gruppe bestehend aus Tauchbeschichten, Sprühbeschichten (optional auch beidseitig), Leimpresse, Roller-Coating, Blade Coating und Curtain Coating. Tauchbeschichten und Sprühbeschichten sind besonders bevorzugt. Ganz besonders bevorzugt ist Tauchbeschichten. Bevorzugt wird die Imprägnierungslösung gleichmäßig über die Oberfläche und das Innere des Vlieses verteilt.

Während des nachfolgenden Trocknungsschrittes entsteht aus der Silan-Komponente eine Silica-Imprägnierung in Form von polymerem SiO₂, welches auch als Silicat-Komponente bezeichnet werden kann. Dies beruht nicht nur auf der Trocknung, sondern einer gleichzeitig stattfindenden chemischen Reaktion. Die Verteilung der Menge an polymerer Silicat-Komponente wird bevorzugt durch den Trocknungsvorgang gesteuert, was besonders bevorzugt die Kontrolle der parallel zur Trocknung stattfindenden Kondensationsreaktion der Silan-Komponente (insbesondere TEOS) einschließt. Anders als bei aus dem Stand der Technik bekannten Papieren steuert man die Lokalisation der Imprägnierung bevorzugt durch die Eigendiffusion und Reaktivität der Silan-Komponente, die wiederum einfach über die Trocknungsbedingungen (Luftfeuchte, Temperatur, Druck) einstellbar sind. Es muss also kein Laminat in multiplen Schritten mit vielen Additiven erzeugt werden.

Das Verfahren ermöglicht die Einsparung von Prozessschritten sowie eingebrachter Materialmenge und damit von Energie sowie Materialien auf Basis fossiler Rohstoffe. Darüber hinaus sind die mit dem Verfahren erhältlichen neuen Materialien in vielfältiger Art und Weise einsetzbar, beispielsweise zur Hydrophobisierung im Verpackungs- und Lebensmittelbereich.

Die vorliegende Erfindung betrifft ein Papiervlies mit asymmetrischer Silica-Imprägnierung, wobei das Vlies zwei Hauptoberflächen aufweist, wobei der Gewichtsanteil an SiO₂ ausgehend von zumindest einer der beiden Hauptoberflächen zum Inneren des Vlieses hin abnimmt.

Das Vlies der vorliegenden Erfindung ist ein Papiervlies.

Bevorzugt umfasst das imprägnierte Papiervlies SiO₂ in einem Anteil von 0,1 bis 10 Gew.-%, weiter bevorzugt von 0,2 bis 7,5 Gew.-%, weiter bevorzugt von 0,5 bis 5 Gew.-%. Bevorzugt besteht das imprägnierte Papiervlies aus der Faserkomponente und der Imprägnierungskomponente (SiO₂). Bevorzugt umfasst das imprägnierte Papiervlies die Faserkomponente in einem Anteil von 90 bis 99,9 Gew.-%, weiter bevorzugt von 92,5 bis 99,8 Gew.-%, weiter bevorzugt von 95 Gew.-% bis 99,5 Gew.-%.

Bevorzugt besteht das imprägnierte Papiervlies der Erfindung aus der Faserkomponente und der Imprägnierungskomponente (SiO₂). Das Vlies kann weitere Komponenten enthalten, bevorzugt jedoch in einem Anteil von höchstens bis zu 50 Gew.-%, beispielsweise 0 bis 30 Gew.-%, weiter bevorzugt bis zu 25 Gew.-%, weiter bevorzugt bis zu 10 Gew.-%, weiter bevorzugt bis zu 5 Gew.-%, weiter bevorzugt bis zu 2 Gew.-%, weiter bevorzugt bis zu 1 Gew.-%, weiter bevorzugt weniger als 0,5 Gew.-%. Diese weiteren Komponenten können insbesondere anorganische und/oder organische Füllstoffe sein.

Bevorzugt beträgt der Anteil des von Faserkomponente und Imprägnierungskomponente am Vlies der vorliegenden Erfindung mindestens 50 Gew.-%, weiter bevorzugt mindestens 75 Gew.-%, weiter bevorzugt mindestens 90 Gew.-%, weiter bevorzugt mindestens 95 Gew.-%, weiter bevorzugt mindestens 98 Gew.-%, weiter bevorzugt mindestens 99 Gew.-%. Bevorzugt besteht das imprägnierte Papiervlies der Erfindung aus der Faserkomponente und der Imprägnierungskomponente.

Das Vlies der vorliegenden Erfindung weist eine asymmetrische (anisotrope) Silica-Imprägnierung auf. Die Begriffe *"asymmetrisch"* und *"anisotrop"* werden in der vorliegenden Beschreibung synonym verwendet. Die Silica-Imprägnierung liegt in Form von polymerem SiO₂ vor, welches auch als Silicat-Komponente bezeichnet werden kann. Die Silica-Imprägnierung ist asymmetrisch, also anisotrop. Das bedeutet, dass der Anteil an SiO₂ nicht homogen über das Vlies verteilt ist, wie im Folgenden näher erläutert.

Das Vlies der Erfindung weist zwei Hauptoberflächen auf. In anderen Worten sind Länge und Breite des Vlieses, oder bei Vliesen mit runder Grundfläche der Durchmesser des Vlieses, um ein Vielfaches größer als die Dicke des Vlieses. Bevorzugt beträgt das Verhältnis von Länge und Breite oder Durchmesser des Vlieses zur Dicke des Vlieses mindestens 5, weiter bevorzugt mindestens 10, weiter bevorzugt mindestens 20. Die Form des Vlieses kann daher auch als blattartig, folienartig, plattenartig oder scheibenartig beschrieben werden. Je nach Orientierung des Vlieses können die beiden Hauptoberflächen auch als Ober- und Unterseite oder auch als Vorder- und Rückseite des Vlieses bezeichnet werden.

Der Gewichtsanteil an SiO₂ nimmt in besonders bevorzugten Ausführungsformen ausgehend von zumindest einer der beiden Hauptoberflächen zum Inneren des Vlieses hin ab. Der Gewichtsanteil an SiO₂ ist also an zumindest einer der beiden Hauptoberflächen höher als der Gewichtsanteil an SiO₂ unterhalb der entsprechenden Hauptoberfläche. In anderen Worten liegt ein SiO₂-Gradient vor. Die Ausbildung eines solchen SiO₂-Gradienten bringt vielfältige Vorteile mit sich im Vergleich zu Materialien mit über die Dicke des Vlieses im Wesentlichen gleichmäßig verteilt vorliegendem SiO₂. Beispielsweise können innere Kanäle und/oder unterschiedliche Benetzungseigenschaften der Oberflächen erhalten werden. Außerdem wird ein niedriger Materialeinsatz ermöglicht. Bevorzugt ist der Gewichtsanteil an SiO₂ an zumindest einer der beiden Hauptoberflächen mindestens 1,1-mal so hoch, weiter bevorzugt mindestens zweimal so hoch, weiter bevorzugt mindestens dreimal so hoch, weiter bevorzugt mindestens viermal so hoch, weiter bevorzugt mindestens fünfmal so hoch, weiter bevorzugt mindestens sechsmal so hoch, weiter bevorzugt mindestens siebenmal so hoch, weiter bevorzugt mindestens achtmal so hoch, weiter bevorzugt mindestens neunmal so hoch, weiter bevorzugt mindestens zehnmal so hoch, wie der Gewichtsanteil an SiO₂ in der Mitte des Vlieses. Die Mitte des Vlieses bezeichnet die Positionen im Inneren des Vlieses, die in kürzester Verbindung von beiden Hauptoberflächen jeweils gleich weit entfernt sind, die sich also bezogen auf die Dicke des Vlieses in der Mitte des Vlieses befinden.

Besonders bevorzugt liegt das SiO₂ nicht nur in Bezug auf die eine Hauptoberfläche, sondern auch in Bezug auf die andere Hauptoberfläche in einer Gradientenverteilung vor. Der Gradient muss jedoch nicht von beiden Hauptoberflächen zur Inneren des Vlieses hin in gleicher Art und Weise ausgebildet sein.

In bestimmten bevorzugten Ausführungsformen nimmt der Gewichtsanteil an SiO₂ ausgehend von einer der beiden Hauptoberflächen zum Inneren des Vlieses hin ab, während der Gewichtsanteil an SiO₂ ausgehend von der anderen der beiden Hauptoberflächen zum Inneren des Vlieses hin zunimmt. Solche Vliese unterscheiden sich bevorzugt hinsichtlich ihrer Eigenschaften an den beiden Hauptoberflächen. Insbesondere ist es für bestimmte Anwendungen vorteilhaft, wenn eine Hauptoberfläche deutlich hydrophober ist als die andere Hauptoberfläche. Besonders bevorzugt ist in solchen Ausführungsformen ein Vlies mit einer hydrophoben Hauptoberfläche und einer hydrophilen Hauptoberfläche. Bevorzugt ist der Gewichtsanteil an SiO₂ an einer der beiden Hauptoberflächen mindestens 1,1-mal so hoch, weiter bevorzugt mindestens zweimal so hoch, weiter bevorzugt mindestens dreimal so hoch, weiter bevorzugt mindestens viermal so hoch, weiter bevorzugt mindestens fünfmal so hoch, weiter bevorzugt mindestens sechsmal so hoch, weiter bevorzugt mindestens siebenmal so hoch, weiter bevorzugt mindestens achtmal so hoch, weiter bevorzugt mindestens neunmal so hoch, weiter bevorzugt mindestens zehnmal so hoch wie der Gewichtsanteil an SiO₂ in der Mitte des Vlieses. Bevorzugt beträgt der Gewichtsanteil an SiO₂ an der anderen der beiden Hauptoberflächen höchstens das 0,9-Fache, weiter bevorzugt höchstens die Hälfte, weiter bevorzugt höchstens ein Drittel, weiter bevorzugt höchstens ein Viertel, weiter bevorzugt höchstens ein Fünftel, weiter bevorzugt höchstens ein Sechstel, weiter bevorzugt höchstens ein Siebtel, weiter bevorzugt höchstens ein Achtel, weiter bevorzugt höchstens ein Neuntel, weiter bevorzugt höchstens ein Zehntel des Gewichtsanteils an SiO₂ in der Mitte des Vlieses. Bevorzugt beträgt der Gewichtsanteil an SiO₂ an einer der beiden Hauptoberflächen mindestens das 1,2-Fache, weiter bevorzugt mindestens das 4-Fache, weiter bevorzugt mindestens das 10-Fache, weiter bevorzugt mindestens das 20-Fache, weiter bevorzugt mindestens das 50-Fache, weiter bevorzugt mindestens das 100-Fache des Gewichtsanteils an SiO₂ an der anderen der beiden Hauptoberflächen.

In anderen bevorzugten Ausführungsformen nimmt der Gewichtsanteil an SiO₂ ausgehend von beiden Hauptoberflächen zum Inneren des Vlieses hin ab. Solche Vliese unterscheiden sich bevorzugt nicht oder nicht wesentlich hinsichtlich ihrer Eigenschaften an den beiden Hauptoberflächen. Insbesondere ist es für bestimmte Anwendungen vorteilhaft, wenn beide Hauptoberflächen hydrophob sind. Besonders bevorzugt ist in solchen Ausführungsformen ein Vlies mit zwei hydrophoben Hauptoberflächen. Es wird weniger Material benötigt im Vergleich zu einer gleichmäßigen Imprägnierung über die gesamte Dicke des Vlieses hinweg. Bevorzugt ist der Gewichtsanteil an SiO₂ an beiden Hauptoberflächen mindestens 1,1-mal so hoch, weiter bevorzugt mindestens 1,2-mal so hoch, weiter bevorzugt mindestens 1,5-mal so hoch wie der Gewichtsanteil an SiO₂ in der Mitte des Vlieses. Bevorzugt liegt das Verhältnis des Gewichtsanteils an SiO₂ an der einen Hauptoberfläche zum Gewichtsanteil an SiO₂ an der anderen Hauptoberfläche in einem Bereich von 0,95:1 bis 1,05:1, weiter bevorzugt von 0,98:1 bis 1,02:1, weiter bevorzugt von 0,99:1 bis 1,01:1.

Die relative SiO₂-Verteilung in den Vliesen wird bevorzugt mit Hilfe konfokaler Laser-Scanning-Mikroskopie (CLSM, englisch: *"confocal laser scanning microscopy"*) an Querschnitten eingebetteter Proben analysiert. In Kombination mit absoluten SiO₂-Mengen pro Vlies, die bevorzugt mit Hilfe von thermogravimetrischer Analyse (TGA) ermittelt werden, ermöglicht dies eine quantitative Aussage über die Materialmengen pro Volumeninkrement.

Bevorzugt weisen die Vliese der Erfindung eine hohe Flexibilität auf.

Die vorliegende Erfindung betrifft auch ein Verfahren zur Herstellung eines Papiervlieses der vorliegenden Erfindung mit asymmetrischer Silica-Imprägnierung. Das Verfahren umfasst die folgenden Schritte:
a) Bereitstellen eines Papiervlieses,
b) Bereitstellen einer Imprägnierungslösung, wobei die Imprägnierungslösung eine Silan-Komponente enthält,
c) Imprägnieren des Papiervlieses mit der Imprägnierungslösung,
d) Trocknen des Vlieses bei Temperaturen in einem Bereich von 70°C bis 190°C,
wobei zwischen dem Abschluss des Imprägnierens gemäß Schritt c) und dem Beginn des Trocknens gemäß Schritt d) ein Zeitraum von höchstens 60 Sekunden liegt.

Gemäß Schritt a) des erfindungsgemäßen Verfahrens wird ein Papiervlies bereitgestellt. Bevorzugt hat das bereitgestellte Papiervlies eine Grammatur von 65 bis 120 g/m², weiter bevorzugt von 70 bis 100 g/m², weiter bevorzugt von 75 bis 90 g/m².

Das Papiervlies kann ein handelsübliches Papiervlies sein. Alternativ kann der Schritt des Bereitstellens des Papiervlieses auch den Schritt der Herstellung des Papiervlieses beinhalten. Die Herstellung eines Papiervlieses erfolgt bevorzugt mit dem Rapid-Köthen-Verfahren, besonders bevorzugt in einer Rapid-Köthen-Blattbildungsanlage, ganz besonders bevorzugt gemäß DIN 54358 und/oder ISO 5269/2 (ISO5269-2:2004(E), "Pulps - Preparation of Laboratory Sheets for Physical Testing - Part 2: Rapid Köthen Method, 2004").

Bevorzugt werden bei der Herstellung des Papiervlieses keine weiteren Zusätze oder Füllstoffe verwendet.

Gemäß Schritt b) des erfindungsgemäßen Verfahrens wird eine Imprägnierungslösung bereitgestellt, die eine Silan-Komponente enthält. In der vorliegenden Beschreibung werden die Begriffe *"Imprägnierungslösung"* und *"Imprägnierlösung"* synonym verwendet. Die Imprägnierungslösung kann einkomponentig sein, also aus einer einzigen Komponente bestehen. In einem solchen Fall kann die Imprägnierungslösung insbesondere auch als *"Imprägnierungsfluid'* oder *"Imprägnierfluid"* bezeichnet werden.

In bestimmten bevorzugten Ausführungsformen besteht die Imprägnierlösung aus der Silan-Komponente. In anderen Worten beträgt der Anteil der Silan-Komponente an der Imprägnierungslösung 100 Gew.-%. Insbesondere kann die Imprägnierungslösung also reines Silan sein. In anderen bevorzugten Ausführungsformen enthält die Imprägnierungslösung zusätzlich zur Silan-Komponente noch mindestens eine weitere Komponente, beispielsweise eine Lösungsmittelkomponente und/oder eine Säurekomponente.

Bevorzugt liegt der Anteil der Silan-Komponente in der Imprägnierungslösung in einem Bereich von 5 Gew.-% bis 100 Gew.-%, weiter bevorzugt 10 Gew.-% bis 99 Gew.-%, weiter bevorzugt 20 Gew.-% bis 98 Gew.-%, weiter bevorzugt 40 Gew.-% bis 97 Gew.-%, weiter bevorzugt 60 Gew.-% bis 96 Gew.-%, weiter bevorzugt 80 Gew.-% bis 95 Gew.-%. Über den Anteil der Silan-Komponente lässt sich das Ausmaß der wasserabweisenden Oberflächeneigenschaften der Vliese gezielt einstellen. Höhere Anteile an Silan-Komponente sind mit hydrophoberen Oberflächeneigenschaften verbunden.

Bevorzugt ist die Silan-Komponente ausgewählt aus der Gruppe bestehend aus Tetraethylorthosilicat (TEOS), Tetramethylorthosilicat, Polydimethoxysiloxan, 1,2-Bis(triethoxysilyt)ethan, Tetramethylorthosilicat (TMOS), Siliciumtetraacetat und Mischungen aus zwei oder mehr davon. Besonders bevorzugt ist die Silan-Komponente TEOS. TEOS ist eine gängige Grundchemikalie, die günstig und gut verfügbar ist. Bevorzugt ist die Silan-Komponente vorpolymerisiert. Der Begriff *"vorpolymerisiert"* bedeutet, dass lediglich bereits Oligomere gebildet werden und das Material jedoch noch nicht durchpolymerisiert ist.

Bevorzugt enthält die Imprägnierungslösung Lösungsmittel in einem Anteil, der in einem Bereich von 0 bis 98 Gew.-%, weiter bevorzugt von 0,1 bis 50 Gew.-%, weiter bevorzugt von 0,2 bis 20 Gew.-%, weiter bevorzugt von 0,5 bis 10 Gew.-%, noch weiter bevorzugt von 1 bis 5 Gew.-% liegt. Bevorzugt ist das Lösungsmittel ausgewählt aus der Gruppe bestehend aus Wasser, Ethanol und Mischungen aus zwei oder mehr davon. Besonders bevorzugt ist das Lösungsmittel Wasser.

Bevorzugt enthält die Imprägnierungslösung Wasser in einem Anteil, der in einem Bereich von 0 bis 20 Gew.-%, weiter bevorzugt von 0,5 bis 10 Gew.-%, weiter bevorzugt von 1 bis 5 Gew.-% liegt.

Bevorzugt enthält die Imprägnierungslösung HCl in einem Anteil von 0,001 bis 0,2 Gew.-%, weiter bevorzugt von 0,005 bis 0,1 Gew.-%, weiter bevorzugt von 0,01 bis 0,05 Gew.-%.

Die erfindungsgemäße Imprägnierungslösung besteht bevorzugt zu mindestens 95 Gew.-%, weiter bevorzugt mindestens 98 Gew.-%, weiter bevorzugt mindestens 99 Gew.-%, weiter bevorzugt mindestens 99,9 Gew.-%, weiter bevorzugt mindestens 99,99 Gew.-% aus Ethanol, Wasser, Silan-Komponente und HCl. Es ist ein besonderer Vorteil des erfindungsgemäßen Verfahrens, dass keine weiteren Komponenten in der Imprägnierungslösung benötigt werden. Besonders bevorzugt besteht die Imprägnierungslösung sogar zu mindestens 95 Gew.-%, weiter bevorzugt mindestens 98 Gew.-%, weiter bevorzugt mindestens 99 Gew.-%, weiter bevorzugt mindestens 99,9 Gew.-%, weiter bevorzugt mindestens 99,99 Gew.-% aus Wasser, Silan-Komponente und HCl.

Nach Zugabe der einzelnen Komponenten wird die Imprägnierungslösung bevorzugt für einen Zeitraum von 6 bis 48 Stunden, weiter bevorzugt von 12 bis 36 Stunden, weiter bevorzugt von 18 bis 30 Stunden gerührt, bevor das Imprägnieren des Papiervlieses mit der Imprägnierungslösung gemäß Schritt c) des erfindungsgemäßen Verfahrens erfolgt. In Ausführungsformen der Erfindung, in denen die Imprägnierungslösung aus Silan-Komponente (insbesondere TEOS) besteht, findet bevorzugt kein solches Rühren statt.

Der Schritt c) des Imprägnierens des Papiervlieses mit der Imprägnierungslösung erfolgt bevorzugt bei einer relativen Luftfeuchte in einem Bereich von 10% bis 95%, weiter bevorzugt von 30% bis 70%, weiter bevorzugt 40% bis 60%, weiter bevorzugt 45% bis 55% und/oder bei einer Temperatur in einem Bereich von 15°C bis 30°C, weiter bevorzugt 20°C bis 25°C.

Bevorzugt erfolgt das Imprägnieren des Papiervlieses mit der Imprägnierlösung dadurch, dass das Vlies der Imprägnierlösung ausgesetzt wird, also in anderen Worten dadurch, dass das Vlies mit der Imprägnierlösung in Kontakt gebracht wird. Für die Ausgestaltung dieses In-Kontakt-Bringens des Vlieses mit der Imprägnierlösung gibt es vielfältige Möglichkeiten. Bevorzugt erfolgt das Imprägnieren des Papiervlieses mit der Imprägnierungslösung gemäß Schritt c) des Verfahrens mit einem Imprägnierungsverfahren, das ausgewählt ist aus der Gruppe bestehend aus Tauchbeschichten, Sprühbeschichten (optional auch beidseitig), Leimpresse, Roller-Coating, Blade Coating und Curtain Coating. Tauchbeschichten und Sprühbeschichten sind besonders bevorzugt. Ganz besonders bevorzugt ist Tauchbeschichten. Bevorzugt wird die Imprägnierungslösung gleichmäßig über die Oberfläche und das Innere des Vlieses verteilt.

Gemäß Ausführungsformen der Erfindung erfolgt das Imprägnieren in Schritt c) der Erfindung durch Eintauchen des Vlieses in die Imprägnierlösung. Das Papiervlies wird in solchen Ausführungsformen bevorzugt vollständig in die Imprägnierlösung eingetaucht. Bevorzugt erfolgt das Eintauchen derart, dass das Papiervlies im Wesentlichen senkrecht orientiert ist. Eine senkrechte Orientierung bedeutet in anderen Worten, dass die beiden Hauptoberflächen des Vlieses derart angeordnet sind, dass senkrecht auf den Hauptoberflächen stehende Flächenvektoren im Wesentlichen horizontal orientiert sind. Bevorzugt bilden die Flächenvektoren der beiden Hauptoberflächen mit dem Vektor der Eintauchrichtung jeweils einen Winkel von mindestens 70° und höchstens 110°, weiter bevorzugt von mindestens 80° und höchstens 100°, weiter bevorzugt von mindestens 85° und höchstens 95°.

Bevorzugt erfolgt das Entfernen des Vlieses aus der Imprägnierlösung zu einem Zeitpunkt, der ein bis zehn Sekunden, weiter bevorzugt zwei bis fünf Sekunden nach dem Abschluss des Eintauchens des Vlieses in die Imprägnierlösung liegt.

Bevorzugt erfolgt das Entfernen des Vlieses aus der Imprägnierlösung derart, dass das Vlies im Wesentlichen senkrecht orientiert ist. Eine senkrechte Orientierung bedeutet in anderen Worten, dass die beiden Hauptoberflächen des Vlieses derart angeordnet sind, dass senkrecht auf den Hauptoberflächen stehende Flächenvektoren im Wesentlichen horizontal orientiert sind. Bevorzugt bilden die Flächenvektoren der beiden Hauptoberflächen mit dem Vektor der Entfernungsrichtung jeweils einen Winkel von mindestens 70° und höchstens 110°, weiter bevorzugt von mindestens 80° und höchstens 100°, weiter bevorzugt von mindestens 85° und höchstens 95°.

Gemäß Schritt d) des erfindungsgemäßen Verfahrens erfolgt das Trocknen des Vlieses bei Temperaturen in einem Bereich von 70°C bis 190°C. Bevorzugt erfolgt das Trocknen des Vlieses bei Temperaturen in einem Bereich von 80°C bis 180°C, weiter bevorzugt von 90°C bis 170°C, weiter bevorzugt von 100°C bis 160°C, weiter bevorzugt von 110°C bis 150°C, weiter bevorzugt von 120°C bis 140°C, weiter bevorzugt von 125°C bis 135°C. Bevorzugt erfolgt das Trocknen des Vlieses gemäß Schritt d), bis die Restfeuchte des Vlieses in einem Bereich von 3 Gew.-% bis 7 Gew.-% liegt. Die Restfeuchte wird bevorzugt mittels gravimetrischer Analyse, insbesondere nach DIN EN 20287 bestimmt.

Zwischen dem Abschluss des Imprägnierens gemäß Schritt c) und dem Beginn des Trocknens gemäß Schritt d) liegt ein Zeitraum von höchstens 60 Sekunden, bevorzugt höchstens 45 Sekunden, weiter bevorzugt höchstens 30 Sekunden, weiter bevorzugt höchstens 20 Sekunden, weiter bevorzugt höchstens 10 Sekunden, weiter bevorzugt höchstens 5 Sekunden, weiter bevorzugt höchstens 2 Sekunden, weiter bevorzugt höchstens 1 Sekunde. Bevorzugt erfolgt das Trocknen gemäß Schritt d) des erfindungsgemäßen Verfahrens sofort, in anderen Worten unmittelbar, nach dem Imprägnieren des Vlieses mit der Imprägnierungslösung gemäß Schritt c) des Verfahrens.

Das Imprägnieren gemäß Schritt c) ist bevorzugt abgeschlossen, wenn das Papiervlies nicht mehr der Imprägnierungslösung ausgesetzt wird, oder in anderen Worten, wenn das Papiervlies nicht mehr mit der Imprägnierungslösung in Kontakt gebracht wird. Beim Tauchbeschichten ist das Imprägnieren gemäß Schritt c) beispielsweise bevorzugt dann abgeschlossen, wenn das Papiervlies wieder vollständig aus der Imprägnierungslösung entfernt, beispielsweise herausgezogen wurde. Beim Sprühbeschichten ist das Imprägnieren gemäß Schritt c) beispielsweise bevorzugt dann abgeschlossen, wenn das Vlies nicht mehr mit der Imprägnierungslösung besprüht wird.

Das Trocknen gemäß Schritt d) beginnt bevorzugt, wenn das Vlies in eine Umgebung kommt, welche dazu bestimmt ist Feuchtigkeit und/oder Kondensationsprodukte zu entfernen, beispielsweise in einen Ofen.

Durch den kurzen Zeitraum zwischen Abschluss des Imprägnierens und dem Beginn des Trocknens wird vermutlich erreicht, dass die Silan-Komponente der Imprägnierlösung noch nicht in substantiellem Ausmaß in die Silicat-Komponente der Silica-Imprägnierung umgewandelt wurde, wenn die Trocknung bei den erhöhten Trocknungstemperaturen erfolgt. Dies ermöglicht das gezielte Einstellen der asymmetrischen Silica-Imprägnierung. Denn die Silan-Komponente wandert bei den erhöhten Trocknungstemperaturen in Abhängigkeit von den Trocknungsbedingungen, insbesondere den Umgebungsdrücken, durch das Vlies, solange sie sich noch nicht in eine zu sehr polymerisierte Silica-Imprägnierung umgewandelt hat.

In Ausführungsformen, in denen die Imprägnierlösung kein Lösungsmittel enthält, kann die Wanderung der Silan-Komponente durch das Vlies bei den erhöhten Trocknungstemperaturen insbesondere durch eine Einstellung der Umgebungsdrücke während des Trocknens beeinflusst werden. In Ausführungsformen, in denen die Imprägnierlösung Lösungsmittel enthält, kann die Wanderung der Silan-Komponente insbesondere auch durch das Abdampfen der Silan-Komponente und/oder des Lösungsmittels bei den erhöhten Trocknungstemperaturen beeinflusst werden, da die Silan-Komponente mit dem Lösungsmittel durch das Vlies wandert.

Je weiter die Polymerisation fortschreitet, desto geringer ist die Beweglichkeit im Vlies. Wenn also nach dem Imprägnieren des Vlieses mit der Imprägnierlösung für einen längeren Zeitraum gewartet wird, bis mit dem Trocknen bei den erhöhten Temperaturen begonnen wird, wenn also der Zeitraum zwischen den Schritten c) und d) des Verfahrens verhältnismäßig groß ist, kommt es zu einer substantiellen Polymerisation, bevor es zu einer relevanten Wanderung der Silan-Komponente durch das Vlies kommt. Dies hat zur Folge, dass Vliese mit einer homogenen Verteilung der Silica-Imprägnierung erhalten werden, da die Verteilung der bereits polymerisierten Beschichtung nicht mehr durch die Trocknungsbedingungen bei den erhöhten Trocknungstemperaturen beeinflusst werden kann.

Im Gegensatz dazu sieht das Verfahren der vorliegenden Erfindung vor, dass zwischen dem Abschluss des Imprägnierens gemäß Schritt c) und dem Beginn des Trocknens gemäß Schritt d) ein Zeitraum von höchstens 60 Sekunden liegt. Eine weitgehende Polymerisation hat daher beim Beginn der Trocknung noch nicht stattgefunden, so dass die in der Imprägnierungslösung vorhandene Silan-Komponente durch das Vlies wandert und daher über die Wanderung die Verteilung der Silica-Imprägnierung gezielt beeinflusst werden kann. Werden beispielsweise Trocknungsbedingungen gewählt, die eine verstärkte Wanderung der Silan-Komponente zu einer der beiden Hauptoberflächen, beispielsweise durch verringerten Umgebungsdruck an einer der beiden Hauptoberflächen im Vergleich zur anderen Hauptoberfläche, zur Folgen haben, können Papiervliese mit einer asymmetrischen Silica-Imprägnierung erhalten werden, die derart ausgebildet ist, dass der SiO₂-Gewichtsanteil an der einen Hauptoberfläche höher ist als in der Mitte des Vlieses, während der SiO₂-Gewichtsanteil an der anderen Hauptoberfläche geringer ist als in der Mitte des Vlieses. Werden dagegen Trocknungsbedingungen gewählt, die ein vergleichbares Ausmaß an Wanderung zu beiden Hauptoberflächen, beispielsweise durch Unterdruck an beiden Hauptoberfläche, zur Folge haben, können Faservliese mit einer asymmetrischen Silica-Imprägnierung erhalten werden, die derart ausgebildet ist, dass der SiO₂-Gewichtsanteil an beiden Hauptoberflächen in etwa gleich hoch ist, und zwar höher als in der Mitte des Vlieses, da die Silan-Komponente aus der Mitte in Richtung der Hauptoberflächen wandert und es dann dort zu einer verstärkten Ausbildung der polymeren Silica-Imprägnierung kommt.

Bevorzugt erfolgt das Trocknen mit Hilfe eines Trockners. Bevorzugt ist der Trockner ausgewählt aus der Gruppe bestehend aus Heißlufttrocknern, Öfen, Trommeltrocknern und IR-Trocknern. Beispielsweise kann in einem Ofen, bevorzugt in einem Vakuumofen oder in einem Muffelofen getrocknet werden. Der Ofen ist bevorzugt vorgeheizt, insbesondere auf die Trocknungstemperatur, so dass nach dem Imprägnieren gemäß Schritt c) besonders schnell mit dem Trocknen gemäß Schritt d) begonnen werden kann. Besonders bevorzugt ist der Trockner jedoch ein Heißlufttrockner. Heißlufttrocknung ist besonders bevorzugt.

Erfindungsgemäß können die Eigenschaften der erhaltenen Vliese nicht nur über die oben beschriebenen Verfahrensschritte beeinflusst werden, sondern insbesondere auch über den während des Trocknens vorherrschenden Umgebungsdruck. Es hat sich überraschenderweise herausgestellt, dass sich die Verteilung des SiO₂-Gehaltes in den Vliesen gezielt über die Druckbedingungen während des Trocknens steuern lässt. Vliese mit vergleichsweise hohen SiO₂-Gehalten an beiden Hauptoberflächen lassen sich insbesondere bei niedrigen Drücken erhalten. Höhere Drücke fördern hingegen Unterschiede zwischen den SiO₂-Gehalten der beiden Hauptoberflächen, so dass Vliese erhalten werden, bei denen eine der Hauptoberflächen im Vergleich zur anderen Hauptoberfläche deutlich hydrophober ist.

Bevorzugt liegt der Druck während des Trocknens gemäß Schritt d) in einem Bereich von 0,1 kPa bis 500 kPa, weiter bevorzugt von 0,2 kPa bis 200 kPa. In bestimmten bevorzugten Ausführungsformen liegt der Druck während des Trocknens gemäß Schritt d) in einem Bereich von 0,1 kPa bis 30 kPa, weiter bevorzugt von 0,2 kPa bis 20 kPa, weiter bevorzugt von 0,5 kPa bis 10 kPa, weiter bevorzugt von 1 kPa bis 5 kPa. Solche Ausführungsformen sind insbesondere zur Herstellung solcher Vliese geeignet, bei denen der SiO₂-Gehalt an beiden Hauptoberflächen vergleichsweise hoch, in der Mitte des Vlieses jedoch vergleichsweise gering ist (sogenannte Sandwichstruktur). In anderen bevorzugten Ausführungsformen liegt der Druck während des Trocknens gemäß Schritt d) hingegen in einem Bereich von >30 kPa bis 500 kPa, weiter bevorzugt von 50 kPa bis 200 kPa, weiter bevorzugt von 60 kPa bis 150 kPa, weiter bevorzugt von 70 kPa bis 130 kPa, weiter bevorzugt von 80 kPa bis 120 kPa, weiter bevorzugt von 90 kPa bis 110 kPa. Solche Ausführungsformen sind insbesondere zur Herstellung solcher Vliese geeignet, bei denen der SiO₂-Gehalt an einer der beiden Hauptoberflächen deutlich höher ist als an der anderen der beiden Hauptoberflächen, während der Gehalt an SiO₂ in der Mitte des Vlieses geringer ist als der einen der beiden Hauptoberflächen, jedoch höher als an der anderen der beiden Hauptoberflächen. Dies gilt insbesondere dann, wenn Imprägnierungslösungen mit geringen oder mittleren Anteilen an Silan-Komponente verwendet werden, insbesondere mit einem Anteil an Silan-Komponente in einem Bereich von 0,1 Mol-% bis 3,5 Mol-%, weiter bevorzugt von 0,2 Mol-% bis 3 Mol-%, weiter bevorzugt von 0,5 Mol-% bis 2,5 Mol, weiter bevorzugt von 0,9 Mol-% bis 2,2 Mol-%.

Bevorzugt sind die Vliese während des Trocknens im Wesentlichen horizontal angeordnet beziehungsweise horizontal orientiert. Eine horizontale Orientierung bedeutet in anderen Worten, dass die beiden Hauptoberflächen des Vlieses derart angeordnet sind, dass senkrecht auf den Hauptoberflächen stehende Flächenvektoren im Wesentlichen vertikal orientiert sind.

Bevorzugt werden die Vliese nach dem Trocknen auf eine Temperatur von 15°C bis 30°C, weiter bevorzugt von 20°C bis 25°C abgekühlt.

Bevorzugt besteht das Verfahren aus den angegebenen Schritten. Es ist ein besonderer Vorteil des erfindungsgemäßen Verfahrens, dass das Verfahren mit sehr wenigen Schritten auskommt.

Die vorliegende Erfindung betrifft auch die Verwendung eines Vlieses der vorliegenden Erfindung, insbesondere als Verpackungsmaterial.

Bevorzugte Verwendungen als Verpackungsmaterial umfassen die Verwendung als Gefrier-Papier, die Verwendung für Produkte, die mit Lebensmitteln in Kontakt kommen, wie insbesondere (Papier)-becher und/oder (Papier)-strohhalme, sowie die Verwendung als Verpackung für Materialien, die vor Flüssigkeit geschützt werden, aber dennoch Feuchtigkeit austauschen sollen. Insbesondere können die Vliese der vorliegenden Erfindung für plastikfreie Strohhalme und/oder Pappbecher verwendet werden. Vor dem Hintergrund möglicher Regelungen zur Reduktion von Plastikabfällen ist davon auszugehen, dass ein erhöhter Bedarf an kunststofffreien Produkten entsteht. Vliese für die genannten Verwendungen, insbesondere für die Verwendung in Trinkhalmen und Bechern werden häufig auch als Spezialpapiere bezeichnet.

Für die Verwendung als Pappbecher sind besonders solche Ausführungsformen geeignet, bei denen der SiO₂-Gehalt an einer der beiden Hauptoberflächen deutlich höher ist als an der anderen der beiden Hauptoberflächen. Die Hauptoberfläche mit dem höheren SiO₂-Gehalt eignet sich aufgrund ihrer Hydrophobizität als Innenseite des Bechers, da aufgrund der hydrophoben Eigenschaften der Oberfläche ein übermäßiges Eintreten der im Becher befindlichen Flüssigkeit in das Innere des Vlieses verhindert wird. Die hydrophilere Oberfläche eignet sich gut als äußere Oberfläche des Bechers, da sie die Bedruckbarkeit fördert.

Für die Verwendung als Strohhalm sind besonders solche Ausführungsformen geeignet, bei denen der SiO₂-Gehalt an beiden Hauptoberflächen vergleichsweise hoch, in der Mitte des Vlieses jedoch vergleichsweise gering ist (sogenannte Sandwichstruktur). Der hohe SiO₂-Gehalt an den beiden Hauptoberflächen verhindert ein übermäßiges Eintreten von Flüssigkeit in das Innere des Vlieses. Dass der SiO₂-Gehalt in der Mitte des Vlieses vergleichsweise gering ist, ermöglicht eine Materialersparnis.

Die vorliegende Erfindung betrifft auch die Verwendung eines Vlieses der vorliegenden Erfindung als Membran, insbesondere als Membran zur Wasser/Öl Separation. Eine solche Membran kann insbesondere zur räumlichen Separation von Gemischen bestehend aus einer flüssigen, hydrophoben Komponente (insbesondere Öl) und Wasser verwendet werden.

Die vorliegende Erfindung betrifft auch die Verwendung eines Vlieses der vorliegenden Erfindung als Spezialpapier zur Verwendung bei erhöhten Temperaturen, insbesondere die Verwendung eines Vlieses der vorliegenden Erfindung als Backpapier.

### Beschreibung der Figuren

Figur 1 zeigt schematisch das Abdampfen aus den Vliesen (1) beim Trocknen unter Normaldruck (Figur 1A) oder im Vakuum (Figur 1B). Unter Normaldruck ergab sich eine hohe Verdampfungsrate (2) an der Oberseite (verdeutlicht durch die längeren Pfeile) und eine geringe Verdampfungsrate (3) an der Unterseite des Vlieses (1) (verdeutlicht durch die kürzeren Pfeile). Im Vakuum ergibt sich an Ober- und Unterseite gleichermaßen eine mittlere Verdampfungsrate (4).
Figur 2 zeigt schematisch die Fluoreszenzintensität (y-Achse) von Rhodamin B über die Dicke der Vliese (x-Achse). Die Verteilung ist für unter Normaldruck getrocknete Vliese in Figur 2A und für im Vakuum getrocknete Vliese in Figur 2B schematisch skizziert. Die Lage der beiden Hauptoberflächen ("*Hauptseiten"*) ist zur Orientierung angegeben. Die Skizze zeigt eine beispielhafte Fluoreszenzverteilung bei Faservliesen mit einer asymmetrischen Silica-Imprägnierung, die derart ausgebildet ist, dass der SiO₂-Gewichtsanteil an der einen Hauptoberfläche höher ist als in der Mitte des Vlieses, während der SiO₂-Gewichtsanteil an der anderen Hauptoberfläche geringer ist als in der Mitte des Vlieses (Figur 2A) und bei Faservliesen mit einer asymmetrischen Silica-Imprägnierung, die derart ausgebildet ist, dass der SiO₂-Gewichtsanteil an beiden Hauptoberflächen in etwa gleich hoch ist, und zwar höher als in der Mitte des Vlieses (Figur 2B).

### Beispiele

### 1. Papierherstellung

Für die Herstellung eines Papiervlieses wurde Eukalyptus-Sulfat-Faserstoff ("Curl": 16,2%; Fibrillierungsgrad: 1,3%; Feinanteil: 15,2%) verwendet. Der Faserstoff wurde in einem Voith LR 40 Laborrefiner gemahlen. Es wurde mit einer effektiven spezifischen Energie von 16 kWh/t (750.000 Umdrehungen) gemahlen. Aus dem Eukalyptus-Sulfat-Faserstoff wurden Papiervliese mit einer Grammatur von 80 ± 0,9 g/m² unter Verwendung einer Rapid-Köthen-Blattbildungsanlage gemäß DIN 54358 und ISO 5269/2 (ISO5269-2:2004(E), "Pulps - Preparation of Laboratory Sheets for Physical Testing - Part 2: Rapid Köthen Method, 2004") hergestellt. Es wurden keine Zusätze oder Füllstoffe verwendet.

### 2. Herstellung der SiO₂-Papier-Hybridmaterialien

Es wurden drei verschiedene Tauchlösungen bereitgestellt, die sich insbesondere in Bezug auf den Gehalt an TEOS in der Tauchlösung unterschieden und die im Folgenden als gering-konzentrierte, mittel-konzentrierte beziehungsweise hoch-konzentrierte Lösung bezeichnet werden. Die Lösungen enthielten TEOS, Ethanol (EtOH), Wasser (H₂O) und HCl in folgenden molaren Verhältnissen:

| | |
|---|---|
| • 1 TEOS : 80 EtOH : 20 H₂O : 0,04 HCl | (gering-konzentrierte Lösung) |
| • 1 TEOS : 40 EtOH : 10 H₂O : 0,02 HCl | (mittel-konzentrierte Lösung) |
| • 1 TEOS : 20 EtOH : 5 H₂O : 0,01 HCl | (hoch-konzentrierte Lösung) |

Diese Lösungen wurden für 24 Stunden gerührt und dann für die Herstellung der SiO₂-Papier-Hybridmaterialien verwendet. Eukalyptus-Sulfat-Papiervliese gemäß Beispiel 1 mit einer Länge von 8 cm und einer Breite von 1 cm wurden bei 50% relativer Luftfeuchte und einer Temperatur von 23°C in die Tauchlösung eingetaucht und mit einer Geschwindigkeit von 2 mm/s aus der Tauchlösung entfernt. Die Vliese wurden dann in horizontaler Orientierung bei einer Temperatur von 130°C für 2 Stunden entweder in einem Vakuumofen oder in einem Muffelofen getrocknet. Anschließend wurden die Vliese auf Raumtemperatur abgekühlt.

### 3. Untersuchung der Vliese aus SiO₂-Papier-Hybridmaterial

Mit den nach Beispiel 2 erhaltenen Vliesen wurden verschiedene Experimente durchgeführt, um die Eigenschaften der Vliese zu testen.

### a) Kontaktwinkel

Kontaktwinkelmessungen wurden mit dem Modell TBU90E der DataPhysics Instruments GmbH und der SCA-Software durchgeführt. Alle Proben wurden an fünf Positionen gemessen und der Durchschnittswert und die Standardabweichung wurden berechnet. Für statische Kontaktwinkelmessungen wurde ein Tropfenvolumen von 2 µl verwendet (Auftragsrate: 1 µl/s). Die Ergebnisse der Kontaktwinkelmessungen mit Wasser sind in der folgenden Tabelle 1 dargestellt.

Bei den im Vakuumofen getrockneten Vliesen wurden unabhängig von der eingesetzten TEOS-Lösung keine Unterschiede zwischen den Oberflächeneigenschaften der Ober- und Unterseite festgestellt. Die Vliese, die unter Umgebungsdruck in einem Muffelofen getrocknet wurden, zeigten ebenfalls keine Unterschiede zwischen Ober- und Unterseite, wenn die Vliese durch Behandlung mit der gering-konzentrierten TEOS-Lösung oder der hoch-konzentrierten TEOS-Lösung erhalten wurden. Die gering-konzentrierte TEOS-Lösung führte zu Vliesen mit einem hydrophilen Benetzungsverhalten an Ober- und Unterseite, während die hoch-konzentrierte TEOS-Lösung zu hydrophobem Benetzungsverhalten an Ober- und Unterseite führte. Überraschenderweise zeigte sich jedoch bei Vliesen, die durch Behandlung mit der mittel-konzentrierten TEOS-Lösung erhalten wurden, nach Trocknung unter Normaldruck ein unterschiedliches Benetzungsverhalten an Ober- und Unterseite. Die Oberseite zeigte ein hydrophobes Benetzungsverhalten und die Unterseite zeigte ein hydrophiles Benetzungsverhalten. Das Vlies zeigte also eine Art amphiphiles Verhalten oder "*Janus*"-Verhalten.

### b) Thermogravimetrische Analyse (TGA)

Thermogravimetrische Analyse wurde mit einem TGA 1 (Mettler-Toledo) durchgeführt. Die Proben wurden von 25°C auf 600°C mit einer Rate von 10°C/min unter einem konstanten Luftstrom von 30 ml/min erhitzt. Mit diesen Messungen ist es möglich, den Gehalt an SiO₂ zu bestimmen, da SiO₂ bis zu Temperaturen von 1700°C stabil ist.

Die Ergebnisse der thermogravimetrischen Analyse sind in der folgenden Tabelle 2 zusammengefasst.

**Tabelle 1**

| **Probe** | **Gewichtsverlust (TGA)** | **Anteil an SiO₂** |
|---|---|---|
| Papiervlies aus Beispiel 1 | 95,6% | **-** |
| Vlies aus Beispiel 2 (gering-konzentrierte Lösung) | 95,0% | 0,60% |
| Vlies aus Beispiel 2 (mittel-konzentrierte Lösung) | 93,67% | 1,93% |
| Vlies aus Beispiel 2 (hoch-konzentrierte Lösung) | 91,57% | 4,03% |

Der Anteil an SiO₂ in den SiO₂-Papier-Hybridmaterialien beträgt also etwa 0,6 Gew.-% für die Vliese, die durch Behandlung mit der gering-konzentrierten TEOS-Lösung erhalten wurden, und etwa 4 Gew.-% für die Vliese, die durch Behandlung mit der hoch-konzentrierten TEOS-Lösung erhalten wurden.

### c) Analyse der SiO₂-Verteilung

Die relative SiO₂-Verteilung in den Vliesen wurde mit Hilfe konfokaler Laser-Scanning-Mikroskopie (CLSM, englisch: *"confocal laser scanning microscopy"*) an Querschnitten eingebetteter Proben analysiert. In Kombination mit den, in b) erhaltenen, absoluten SiO₂-Verteilungen ergibt sich eine quantitative Aussage über die Materialmengen pro Volumeninkrement.

### aa) Herstellung der Vliese

Vliese wurden hergestellt wie in den Beispielen 1 und 2 beschrieben. Allerdings wurde vor der Behandlung mit der TEOS-Lösung zur Herstellung der Hybridmaterialien gemäß Beispiel 2 der Farbstoff Calcofluor White (CFW) auf folgende Art und Weise in die Vliese eingebracht:
Papiervliese aus Beispiel 1 wurden in eine CFW-Lösung mit 10 µM CFW in Ethanol (absolutiert) getaucht und anschließend bei 40°C in einem Vakuumofen für eine Stunde getrocknet. Diese Anfärbung dient später als Referenz, da CFW aufgrund der hohen Bindungsaffinität zu Cellulose homogen über die Papiervliese verteilt vorliegt und bei der Trocknung nicht migriert. Die so gelabelten Vliese wurden wie in Beispiel 2 beschrieben mit TEOS-Lösungen behandelt und getrocknet, wobei die Tauchlösungen zusätzlich 20 µM Rhodamin B enthielten.

### bb) Herstellung der Querschnitte

Jede Probe wurde in eine Mischung aus 49,9875 Gew.-% Desmodur 3200, 49,9875 Gew.-% Albodur 956 VP und 0,025 Gew.-% TIB-KAT 318 eingebettet. Bei der Mischung handelt es sich um ein kommerzielles Polyurethan-System. Die frisch eingebetteten Proben wurden mehreren Vakuumzyklen bei Raumtemperatur unterzogen um verbleidende Luftblasen zu entfernen. Anschließend wurde das Harz bei 80°C für 18 Stunden gehärtet. Dann wurden Proben mit einer Dicke von 120 µm geschnitten. Die Schnittebene wurde so gewählt, dass diese orthogonal zu beiden Hauptoberflächen orientiert ist.

### cc) Konfokale Laser-Scanning-Mikroskopie

Die Proben wurden unter Verwendung von Typ F Immersionsflüssigkeit von Leica zwischen zwei 25 mm runden Mikroskopdeckgläsern platziert. Die Aufnahme wurden an einem Leica TCS SP8 durchgeführt.

Es wurde ein Objektiv vom Typ "HC PL APO CS2 20x/0.75 IMM" in Wasserimmersion verwendet, CFW wurde mit einem 405 nm Laser angeregt und bei 415-557 nm detektiert. Rhodamin B wurde mit einem 552 nm Laser angeregt und bei 562-753 nm detektiert.

Für jedes der untersuchten Vliese wurden die Bilddaten der verschiedenen konfokalen Ebenen kombiniert und eine Grauwertanalyse für jede Reihe von Bildpunkten durchgeführt, das heißt, dass die Grauwerte jeder Reihe für jede einzelne Spalte addiert wurden. Daraus wurde die Verteilung durch das Vlies von einer der Hauptseiten zur anderen Hauptseite ermittelt.

### dd) Ergebnisse

In dem vorliegenden experimentellen Setup dient CFW als Referenzwert. CFW hat eine hohe Affinität zu Cellulose und ist daher gleichmäßig über die gesamte Dicke des Vlieses verteilt. Sofern der CFW-Fluoreszenzwert über den Papierquerschnitt hinweg deutlich schwankt kann dies auf Probleme im Strahlengang hindeuten (wie z.B. Lufteinschlüsse), da CFW physikalisch auf dem Papier homogen verteilt ist. Es kann allerdings bei sehr niedrigen SiO₂-Schichtdicken vorkommen, dass Aminogruppen von CFW mit dem Polyurethanharz reagieren, wodurch die Fluoreszenz von CFW deaktiviert wird. Ist CFW jedoch durch SiO₂ geschützt, kommt es nicht zur Reaktion mit dem Harz, so dass die Fluoreszenz erhalten bleibt. Daher ist das Ausmaß der CFW-Fluoreszenz zusätzlich zur Referenz ein Maß für den Gehalt an SiO₂ an einer bestimmten Tiefenposition innerhalb des Vlieses.

Rhodamin B (RhoB) dient als ratiometrischer Marker für den Anteil an SiO₂. Je höher die RhoB Fluoreszenz, desto höher der Anteil an SiO₂.

Es ergab sich bei den Vliesen, die bei Normaldruck getrocknet wurden, eine Abnahme der RhoB-Fluoreszenz von der Oberseite des Vlieses zur Unterseite des Vlieses hin. Der SiO₂-Anteil nimmt also innerhalb des Vlieses von der Oberseite zur Unterseite hin ab. Dieser Effekt wurde unabhängig vom Anteil an TEOS in der Tauchlösung beobachtet. Bei der niedrigsten TEOS-Konzentration war zudem ein Abwärtstrend in der CFW-Fluoreszenz vorhanden, was zeigt, dass Teile der Cellulosefasern nicht mehr maskiert waren.

In den im Vakuumofen getrockneten Vliesen ist eine solche Verteilung des SiO₂-Anteils weder bei den mit gering-konzentrierter TEOS-Lösung behandelten Vliesen noch bei Vliesen zu beobachten, die mit mittel-konzentrierter TEOS-Lösung oder hoch-konzentrierter TEOS-Lösung behandelt wurden. Stattdessen ergibt sich eine Sandwich-artige Intensitätsverteilung mit hoher Fluoreszenz an Ober- und Unterseite und geringer RhoB Fluoreszenz im Inneren des Vlieses. Zudem liegt eine konstante CFW-Fluoreszenz vor, was darauf hin deutet, dass bei Trocknung im Vakuum die gesamte Oberfläche des Vlieses zumindest derart mit SiO₂ versehen ist, dass keine Reaktion zwischen CFW und Harz stattfindet. Die beschriebene Sandwich-artige Verteilung von SiO₂ ergab sich unabhängig vom Anteil an TEOS in der Tauchlösung. Allerdings war die relative Ungleichverteilung zwischen der Vliesoberfläche und dem Inneren des Vlieses umso größer, je geringer der Anteil an TEOS in der Tauchlösung war.

Die Ergebnisse zeigen, dass die hydrophoben Eigenschaften mit dem Anteil an SiO₂ korrelieren.

## Patentansprüche

1. Papiervlies mit asymmetrischer Silica-Imprägnierung, wobei das Vlies zwei Hauptoberflächen aufweist, wobei der Gewichtsanteil an SiO₂ ausgehend von zumindest einer der beiden Hauptoberflächen zum Inneren des Vlieses hin abnimmt.

2. Papiervlies nach Anspruch 1, wobei der Gewichtsanteil an SiO₂ an zumindest einer der beiden Hauptoberflächen mindestens 1,1-mal so hoch ist wie der Gewichtsanteil an SiO₂ in der Mitte des Vlieses.

3. Papiervlies nach mindestens einem der vorhergehenden Ansprüche, wobei der Gewichtsanteil an SiO₂ an beiden Hauptoberflächen mindestens 1,1-mal so hoch ist wie der Gewichtsanteil an SiO₂ in der Mitte des Vlieses.

4. Papiervlies nach mindestens einem der vorhergehenden Ansprüche, wobei das Verhältnis des Gewichtsanteils an SiO₂ an der einen Hauptoberfläche zum Gewichtsanteil an SiO₂ an der anderen Hauptoberfläche in einem Bereich von 0,95:1 bis 1,05:1 liegt.

5. Papiervlies nach mindestens einem der Ansprüche 1 oder 2, wobei der Gewichtsanteil an SiO₂ an einer der beiden Hauptoberflächen mindestens 1,1-mal so hoch ist wie der Gewichtsanteil an SiO₂ in der Mitte des Vlieses, und wobei der Gewichtsanteil an SiO₂ an der anderen der beiden Hauptoberflächen höchstens das 0,9-Fache des Gewichtsanteils an SiO₂ in der Mitte des Vlieses beträgt.

6. Papiervlies nach mindestens einem der Ansprüche 1, 2 oder 4, wobei der Gewichtsanteil an SiO₂ an einer der beiden Hauptoberflächen mindestens das 1,2-Fache des Gewichtsanteils an SiO₂ an der anderen der beiden Hauptoberflächen beträgt.

7. Verfahren zur Herstellung eines Papiervlies nach mindestens einem der vorhergehenden Ansprüche, umfassend die folgenden Schritte:
a) Bereitstellen eines Papiervlies,
b) Bereitstellen einer Imprägnierungslösung, wobei die Imprägnierungslösung eine Silan-Komponente enthält,
c) Imprägnieren des Papiervlies mit der Imprägnierungslösung,
d) Trocknen des Vlieses bei Temperaturen in einem Bereich von 70°C bis 190°C,
wobei zwischen dem Abschluss des Imprägnierens gemäß Schritt c) und dem Beginn des Trocknens gemäß Schritt d) ein Zeitraum von höchstens 60 Sekunden liegt.

8. Verfahren nach Anspruch 7, wobei die Imprägnierungslösung aus der Silan-Komponente besteht, so dass der Anteil der Silan-Komponente an der Imprägnierungslösung 100 Gew.-% beträgt.

9. Verfahren nach mindestens einem der Ansprüche 7 oder 8, wobei die Silan-Komponente ausgewählt ist aus der Gruppe bestehend aus Tetraethylorthosilicat (TEOS), Tetramethylorthosilicat, Polydimethoxysiloxan, 1,2-Bis(triethoxysilyt)ethan, Tetramethylorthosilicat (TMOS), Siliciumtetraacetat und Mischungen aus zwei oder mehr davon.

10. Verfahren nach mindestens einem der Ansprüche 7 bis 9, wobei der Druck während des Trocknens gemäß Schritt d) in einem Bereich von 0,1 kPa bis 30 kPa liegt.

11. Verfahren nach mindestens einem der Ansprüche 7 bis 9, wobei der Druck während des Trocknens gemäß Schritt d) in einem Bereich von >30 kPa bis 500 kPa liegt.

12. Verwendung eines Papiervlies nach mindestens einem der Ansprüche 1 bis 6 als Verpackungsmaterial, als Membran und/oder als Spezialpapier zur Verwendung bei erhöhten Temperaturen.

13. Verwendung nach Anspruch 12, wobei die Verwendung als Verpackungsmaterial die Verwendung als Gefrier-Papier, die Verwendung für Produkte, die mit Lebensmitteln in Kontakt kommen, wie insbesondere Papierbecher und/oder Papierstrohhalme, sowie die Verwendung als Verpackung für Materialien, die vor Flüssigkeit geschützt werden, aber dennoch Feuchtigkeit austauschen sollen, umfasst.

14. Verwendung nach Anspruch 12 oder 13, wobei das Papiervlies für plastikfreie Strohhalme und/oder Pappbecher verwendet wird.

15. Verwendung nach Anspruch 12, wobei die Membran eine Membran zur Wasser/Öl Separation ist.

16. Verwendung nach Anspruch 12, wobei das Spezialpapier zur Verwendung bei erhöhten Temperaturen Backpapier ist.

## Claims

1. A non-woven paper fabric with asymmetric silica impregnation, wherein the non-woven fabric comprises two main surfaces, wherein the portion by weight of SiO₂ starting from at least one of both main surfaces decreases towards the interior of the non-woven fabric.

2. The non-woven paper fabric according to claim 1, wherein the portion by weight of SiO₂ at at least one of both main surfaces is at least 1.1 times as high as the portion by weight of SiO₂ in the center of the non-woven fabric.

3. The non-woven paper fabric according to at least one of the preceding claims, wherein the portion by weight of SiO₂ at both main surfaces is at least 1.1 times as high as the portion by weight of SiO₂ in the center of the non-woven fabric.

4. The non-woven paper fabric according to at least one of the preceding claims, wherein the ratio of the portion by weight of SiO₂ at the one main surface to the portion by weight of SiO₂ at the other main surface is in a range of 0.95:1 to 1.05:1.

5. The non-woven paper fabric according to at least one of claims 1 or 2, wherein the portion by weight of SiO₂ at one of both main surfaces is at least 1.1 times as high as the portion by weight of SiO₂ in the center of the non-woven fabric, and wherein the portion by weight of SiO₂ at the other of both main surfaces is at most the 0.9-fold of the portion by weight of SiO₂ in the center of the non-woven fabric.

6. The non-woven paper fabric according to at least one of claims 1, 2 or 4, wherein the portion by weight of SiO₂ at one of both main surfaces is at least the 1.2-fold of the portion by weight of SiO₂ at the other of both main surfaces.

7. A method for the production of a non-woven paper fabric according to at least one of the preceding claims, comprising the following steps:
a) providing of a non-woven paper fabric,
b) providing of an impregnating solution, wherein the impregnating solution contains a silane component,
c) impregnating of the non-woven paper fabric with the impregnating solution,
d) drying of the non-woven fabric at temperatures in a range of 70°C to 190°C, wherein there is a period of time of at most 60 seconds between the completion of the impregnating according to step c) and the begin of the drying according to step d).

8. The method according to claim 7, wherein the impregnating solution consists of the silane component so that the portion of the silane component in the impregnating solution is 100% by weight.

9. The method according to at least one of claims 7 or 8, wherein the silane component is selected from the group consisting of tetraethyl orthosilicate (TEOS), tetramethyl orthosilicate, polydimethoxysiloxane, 1,2-bis(triethoxysilyl)ethane, tetramethyl orthosilicate (TMOS), silicon tetraacetate and mixtures of two or more thereof.

10. The method according to at least one of claims 7 to 9, wherein the pressure during the drying according to step d) is in a range of 0.1 kPa to 30 kPa.

11. The method according to at least one of claims 7 to 9, wherein the pressure during the drying according to step d) is in a range of >30 kPa to 500 kPa.

12. A use of a non-woven paper fabric according to at least one of claims 1 to 6 as packaging material, as membrane and/or as specialty paper for the use at increased temperatures.

13. The use according to claim 12, wherein the use as packaging material comprises the use as freezing paper, the use for products which come into contact with foodstuffs, such as in particularly paper cups and/or paper straws, as well as the use as packaging for materials which are protected from liquid, but nevertheless should allow diffusion of moisture.

14. The use according to claim 12 or 13, wherein the non-woven paper fabric is used for plastic-free straws and/or pasteboard cups.

15. The use according to claim 12, wherein the membrane is a membrane for the separation water/oil.

16. The use according to claim 12, wherein the specialty paper for the use at increased temperatures is baking paper.

## Revendications

1. Non tissé de papier à imprégnation de silice asymétrique, dans lequel le matelas comporte deux surfaces principales, la proportion en poids de SiO₂ décroissant d'au moins une des deux surfaces principales vers l'intérieur du matelas.

2. Non tissé de papier selon la revendication 1, dans lequel la proportion en poids de SiO₂ de l'une au moins des deux surfaces principales est au moins 1,1 fois supérieure à la proportion en poids de SiO₂ au milieu du non tissé.

3. Non tissé de papier selon l'une au moins des revendications précédentes, dans lequel la proportion en poids de SiO₂ des deux surfaces principales est au moins 1,1 fois supérieure à la proportion en poids de SiO₂ au milieu du non tissé.

4. Non tissé de papier selon l'une au moins des revendications précédentes, dans lequel le rapport de la proportion en poids de SiO₂ d'une surface principale à la proportion en poids de SiO₂ de l'autre surface principale est dans une gamme allant de 0,95:1 à 1,05:1.

5. Non tissé de papier selon l'une au moins des revendications 1 ou 2, dans lequel la proportion en poids de SiO₂ sur l'une des deux surfaces principales est égale à au moins 1,1 fois supérieure à la proportion en poids de SiO₂ au milieu du non tissé, et la proportion en poids de SiO₂ de l'autre des deux surfaces principales est égale à au plus 0,9 fois la proportion en poids de SiO₂ au milieu du non tissé.

6. Non tissé de papier selon l'une au moins des revendications 1, 2 ou 4, dans lequel la proportion en poids de SiO₂ de l'une des deux surfaces principales est égale à au moins 1,2 fois la proportion en poids de SiO₂ de l'autre des deux surfaces principales.

7. Procédé de fabrication d'un non tissé de papier selon l'une au moins des revendications précédentes, ledit procédé comprenant les étapes suivantes :
a) fournir un matelas de papier,
b) fournir une solution d'imprégnation, la solution d'imprégnation contenant un composant silane,
c) imprégner le matelas de papier avec la solution d'imprégnation,
d) sécher le matelas à des températures dans une gamme allant de 70°C à 190°C,
dans lequel un intervalle de temps d'au plus 60 secondes est prévu entre la fin de l'imprégnation selon l'étape c) et le début du séchage selon l'étape d).

8. Procédé selon la revendication 7, dans lequel la solution d'imprégnation comprend le composant silane de sorte que la proportion de composant silane dans la solution d'imprégnation soit de 100% en poids.

9. Procédé selon l'une au moins des revendications 7 ou 8, le composant silane étant choisi dans le groupe comprenant le tétraéthylorthosilicate (TEOS), le tétraméthylorthosilicate, le polydiméthoxysiloxane, le 1,2-bis(triéthoxysilyt)éthane, le tétraméthylorthosilicate (TMOS), le tétraacétate de silicium et des mélanges de deux ou plusieurs de ceux-ci.

10. Procédé selon l'une au moins des revendications 7 à 9, dans lequel la pression pendant le séchage selon l'étape d) est dans une gamme allant de 0,1 kPa à 30 kPa.

11. Procédé selon l'une au moins des revendications 7 à 9, dans lequel la pression pendant le séchage selon l'étape d) est dans une gamme allant de > 30 kPa à 500 kPa.

12. Utilisation d'un non tissé de papier selon l'une au moins des revendications 1 à 6 comme matériau d'emballage, comme membrane et/ou comme papier spécial destinés à être utilisés à des températures élevées.

13. Utilisation selon la revendication 12, dans laquelle l'utilisation comme matériau d'emballage, l'utilisation comme papier de congélation, l'utilisation pour des produits entrant en contact avec des aliments, tels que notamment des gobelets en papier et/ou des pailles en papier, et l'utilisation comme emballage pour des matériaux qui doivent être protégés du liquide, mais qui échangent encore de l'humidité.

14. Utilisation selon la revendication 12 ou 13, dans laquelle le non tissé de papier est utilisé pour des pailles et/ou des gobelets en papier sans matière plastique.

15. Utilisation selon la revendication 12, dans laquelle la membrane est une membrane de séparation eau/huile.

16. Utilisation selon la revendication 12, dans laquelle le papier spécial à utiliser à des températures élevées est du papier de cuisson.
